# FASCICULE DE BREVET EUROPEEN

(11) **EP 0 467 739 B1**
(45) Date de publication et mention de la délivrance du brevet: **05.10.1994**
(21) Numéro de dépôt: 91401841.1
(22) Date de dépôt: 04.07.1991
(51) Int. Cl.: C10L 5/10, F25J 3/06

(54) **Procédé pour la fabrication d'agglomérés et produits obtenus**
Verfahren zur Herstellung von Agglomeraten und daraus hergestellte Produkte
Method for manufacturing agglomerates and products thus obtained

(30) Priorité: 16.07.1990 FR 9009028
(43) Date de publication de la demande: 22.01.1992
(73) Titulaire: AVEBENE-AQUITAINE, F-40400 Tartas (FR)
(72) Inventeur: Dupin, Jean-Louis, F-40400 Tartas (FR)
(74) Mandataire: Muller, René

(56) Documents cités:
- EP-A- 0 237 179
- GB-A- 230 306
- GB-A- 847 502
- GB-A- 2 227 024
- US-A- 3 567 811

## Description

La présente invention concerne la fabrication d'agglomérés notamment d'agglomérés à base de matériaux solides combustibles, ou de minerais. Elle concerne plus particulièrement un procédé d'agglomération de ces matériaux sous forme de poudres, fines ou granules par utilisation d'un nouveau système de liant à bas taux de soufre, ainsi que les produits obtenus.

Il existe de nombreux procédés d'agglomération pour former des briquettes ou autres agglomérés à base de combustibles solides tels que charbon, anthracite, coke qui utilisent des liants ou d'autres additifs. Les liants permettent d'augmenter la cohésion des agglomérés et doivent préserver cette cohésion dans les conditions de stockage à l'extérieur et notamment en présence d'eau.

En outre, les liants doivent présenter des propriétés adaptées lors de la combustion de l'aggloméré, lorsqu'il s'agit de combustible, et en particulier, ils ne doivent pas être la source d'émissions d'odeurs et de gaz nocifs pour l'environnement.

Les liants préconisés dans l'état de la technique sont par exemple, le bitume, l'amidon, les alcools polyvinyliques seuls ou en présence de chaux, tels que décrits dans la publication de brevet GB 2 138 442, un mélange d'alcool polyvinylique avec de la mélasse tel que décrit dans la publication de brevet EP 0 135 784, des mélasses catalysées avec des sels de calcium, des phosphates tel que décrit dans la publication de brevet GB 230 306, ou encore des liqueurs noires de papeteries avec du bichromate et de l'acide sulfurique, tel que décrit dans la publication de brevet EP 0 127 351, des mélasses avec des liqueurs noires tel que décrit dans la publication de brevet CA 1 113 246.

On connait encore du document US-A-3 567 811 des agglomérés obtenu par un procédé utilisant un sucre tel que la mélasse en tant que liant et l'action de l'hydroxyde d'ammonium et celle d'un acide, ou encore du document EP-A-237 179, l'utilisation d'un agent durcisseur inorganique.

Les différents procédés et liants cités ci-dessus ne sont pas entièrement satisfaisants, soit qu'ils émettent des odeurs ou gaz nocifs en trop grande quantité lors de la combustion des agglomérés, soit qu'ils ne procurent pas des propriétés de résistance mécanique ou chimique suffisantes, en particulier une résistance vis-à-vis d'une immersion prolongée dans l'eau ou une résistance à l'écrasement, c'est le cas notamment des procédés utilisant de la mélasse en tant que liant.

L'invention obvie aux inconvénients cités. Elle propose un procédé pour la fabrication d'agglomérés, utilisant un système de liant qui procure de bonnes propriétés mécaniques et chimiques de résistance aux agglomérés ainsi que des bonnes propriétés adaptées à la combustion des agglomérés lorsqu'il s'agit de combustibles.

Le procédé selon l'invention utilise pour l'agglomération par compression et chauffage à une température comprise entre 100 et 300°C des fines, poudres, granules, à base de matériaux carbonés, notamment de combustibles tels que charbon, anthracite, coke, ou à base de minerais ou d'autres minéraux, un système de liant comprenant au moins un liant choisi parmi les mélasses, et au moins un agent catalyseur durcisseur de la mélasse choisi parmi les sels organiques ou inorganiques d' ammonium.

Les sels organiques ou inorganiques d'ammonium dont l'action catalytique durcisseur vis-à-vis de la mélasse n'avait jamais été décrite auparavant, fournissent pourtant par association avec cette mélasse un système de liant particulièrement performant et présentant toutes les propriétés essentielles désirées pour la fabrication d'agglomérées, en particulier des agglomérés combustibles.

Sous un des aspects de l'invention, on utilise le système de liant à raison de 5 à 20 % en poids environ par rapport au poids total de l'aggloméré.

L'invention concerne également un produit aggloméré comprenant de 80 à 95 % en poids de fines, poudres ou granules à agglomérer à base de matériaux carbonés, notamment des combustibles tel que charbon, anthracite, coke ou d'autres minéraux, et de 20 à 5 % en poids du système de liant comprenant au moins une mélasse et d'au moins un sel organique ou inorganique d'ammonium en tant que catalyseur de la mélasse.

Les mélasses formant le liant proprement dit selon l'invention peuvent être des mélasses de canne ou des mélasses de betterave. Ces mélasses peuvent être utilisées seules ou en mélange entre-elles ou avec d'autres liants tels que les lignosulfonates, en particulier le lignosulfonate d'ammonium, les liqueurs noires.

Le catalyseur du système de liant utilisé dans le procédé selon l'invention a pour rôle notamment de rendre le liant, c'est-à-dire la ou les mélasses, insoluble dans l'eau.

Les sels organiques ou inorganiques d'ammonium utilisés en tant que catalyseurs peuvent être un acétate, carbonate, chlorure, nitrate, sulfate, phosphate, lignosulfonate d'ammonium. Avantageusement, on peut utiliser un lignosulfonate d'ammonium ou le nitrate d'ammonium.

Le rapport en poids entre le liant proprement dit et le catalyseur dépend du choix du catalyseur utilisé.

Lorsque le catalyseur est du lignosulfonate d'ammonium le système de liant est formé d'environ 40 à 90 % de mélasse et de 60 à 10 % de lignosulfonate d'ammonium.

Lorsque le catalyseur est du nitrate d'ammonium, on peut l'utiliser en quantité plus faible, à partir de 0,5 % en poids environ jusqu'à 30 % en poids environ par rapport au poids du système de liant.

Les fines, poudres ou granules que l'on peut agglomérer par,le procédé selon l'invention sont notamment à base de matériaux combustibles tel le charbon, l'anthracite, le coke. Ce peuvent être aussi des fines à base de minerais tels que minerais de nickel, de chromite, de ferro-manganèse, de magnésium ou encore d'autres minéraux tels que le spath fluor.

Un produit aggloméré particulièrement avantageux selon l'invention est un produit à base de matériaux combustibles tels que charbon, anthracite, coke. Ce produit aggloméré selon l'invention peut se présenter sous forme de briquettes, boulets, etc..., il est sans fumée lors de son utilisation, insoluble et à basse teneur en soufre.

Pour former l'aggloméré, il suffit selon l'invention de mettre en présence les fines avec le système de liant, à une température et pendant une durée suffisante pour assurer la polymérisation du système de liant, notamment à une température comprise entre 100 et 300°C pendant une durée de 3 minutes environ à 3 heures environ.

Pour mélanger les trois composants essentiels formant l'aggloméré, à savoir le matériau à agglomérer, le liant et le catalyseur, on peut réaliser le prémélange des deux composants formant le système de liant au préalable, puis effectuer le mélange avec le matériau à agglomérer.

Dans une variante, on peut effectuer le prémélange du matériau à agglomérer avec le catalyseur.

On peut encore mélanger les trois composants simultanément.

Le système de liant selon l'invention est utilisé avantageusement pour agglomérer des matériaux combustibles pour former des briquettes, boulets, etc... Lors de la combustion de ces briquettes, du fait de l'utilisation de mélasse en tant que liant, les dégagements de produits soufrés sous forme de gaz sont fortement réduits.

Un autre avantage du système selon l'invention est que les sels d'ammonium utilisés en tant que catalyseur pour la mélasse se subliment dans les conditions de combustion et ne donnent pas de cendres.

Les agglomérés selon l'invention présentent un bel aspect et une bonne résistance à l'écrasement, même après une longue immersion dans l'eau.

Selon une caractéristique avantageuse de l'invention, on peut encore améliorer les caractéristiques des agglomérés en les traitant après cuisson par un produit hydrofuge, notamment par trempage dans un bain hydrofuge.

En tant que produit hydrofuge, on peut utiliser des dérivés paraffiniques, vinyliques, siliconés, etc...

D'autres avantages et caractéristiques de l'invention apparaitront dans les exemples suivants.

### EXEMPLE COMPARATIF 1

Des fines d'anthracite broyées, tamisées à 4 mm sont séchées et mélangées avec 12 % de mélasse de canne et 3 % de chaux. La mélasse présente une teneur en matières sèches comprise entre 60 et 80 % en poids.

Des briquettes de 100 g sont confectionnées par pressage et cuites 30 mn à 150°C, puis 30 mn à 240°C.

La résistance à l'écrasement mesurée après cuisson sur la balance de Michaelis au cinquantième est égale à 200 kg, mais, après une immersion de 16 heures dans l'eau, la résistance à l'écrasement chute à moins de 50 kg.

### EXEMPLE COMPARATIF 2

On procède comme dans l'exemple 1, sauf qu'on utilise en tant que liant 12 % de mélasse et 2 % d'oxyde ferrique.

Après cuisson, les briquettes obtenues, de même forme, possèdent une résistance à l'écrasement égale à 180 kg.

Après 16 heures d'immersion dans l'eau, cette résistance chute à 120 kg.

### EXEMPLE 1

On opère comme dans l'exemple témoin 1, sauf qu'on utilise un système de liant selon l'invention à raison de :
- 6 % de mélasse de canne,
- 6 % de lignosulfonate d'ammonium.

On obtient un aggloméré de même forme présentant une résistance mécanique à l'écrasement supérieure à 180 kg. Après une immersion dans l'eau de 16 heures, la perte de résistance est très faible et inférieure à 10 %.

### EXEMPLE 2

On opère comme dans l'exemple 1, sauf qu'on utilise :
- 9 % de mélasse de canne,
- 4 % de lignosulfonate d'ammonium.

L'aggloméré présente une résistance mécanique à l'écrasement supérieure à 165 kg. La perte de caractéristiques après 16 heures d'immersion dans l'eau est inférieure à 10 %.

### EXEMPLE 3

On opère comme dans l'exemple 1, sauf qu'on utilise :
- 8 % de mélasse de canne,
- 4 % de lignosulfonate d'ammonium
- 2 % de nitrate d'ammonium.

On obtient un aggloméré présentant une résistance mécanique à l'écrasement supérieure à 200 kg et une perte de caractéristiques limitée et inférieure à 10 % après 16 heures d'immersion dans l'eau.

### EXEMPLE 4

On opère comme dans l'exemple 1, sauf qu'on utilise :
- 12 % de mélasse de canne,
- 4 % de nitrate d'ammonium.

On obtient un aggloméré présentant une résistance à l'écrasement supérieure à 185 kg et une perte de caractéristiques limitée à 15 % après 16 heures d'immersion dans l'eau.

### EXEMPLE 5

On procède comme dans l'exemple 1, sauf que la mélasse de canne est remplacée par de la mélasse de betterave. On utilise :
- 12 % de mélasse de betterave,
- 4 % de nitrate d'ammonium.

Les agglomérés obtenus après cuisson ont une résistance à l'écrasement supérieure à 190 kg et la perte de caractéristiques après une immersion de 16 heures dans l'eau est de 15 % seulement.

### EXEMPLE 6

On procède comme dans l'exemple 1, sauf qu'on agglomère des fines de minerai de nickel avec :
- 12 % de mélasse, et
- 4 % de nitrate d'ammonium.

Les agglomérés après cuisson possèdent une résistance à l'écrasement de 180 kg.

Après 16 heures d'immersion dans l'eau, la résistance à l'écrasement chute à 150 kg.

## Revendications

1. Procédé pour la fabrication d'agglomérés par compression et chauffage à une température comprise entre 100 et 300°C, d'un mélange comprenant des fines, poudres, granules, à base de matériaux carbonés combustibles ou à base de minerais, un liant, caractérisé en ce que le liant est un système comprenant au moins une mélasse et au moins un agent catalyseur de la mélasse choisi parmi les sels organiques ou inorganiques d'ammonium, et destiné à rendre le liant insoluble dans l'eau.

2. Procédé selon la revendication 1, caractérisé en ce que l'agent catalyseur de la mélasse est choisi parmi au moins un acétate, un carbonate, un chlorure, un nitrate, un sulfate, un phosphate, un lignosulfonate d'ammonium.

3. Procédé selon la revendication 2, caractérisé en ce que l'agent catalyseur de la mélasse est choisi parmi un lignosulfonate d'ammonium et un nitrate d'ammonium.

4. Procédé selon une des revendications 1 à 3, caractérisé en ce que le système de liant est utilisé à raison de 5 à 20 % en poids de l'aggloméré.

5. Procédé selon une des revendications 1 à 4, caractérisé en ce qu'on soumet les agglomérés après cuisson à un traitement hydrofuge.

6. Application du procédé selon une des revendications 1 à 5, à la fabrication d'agglomérés combustibles par compression et chauffage d'un mélange de fines, poudres ou granules de charbon, anthracite, coke et d'un liant.

7. Produit aggloméré, notamment briquettes, boulets, obtenu par le procédé selon une des revendications 1-5 caractérisé en ce qu'il comprend de 80 à 95 % en poids de fines, poudres, granules, à base de matériaux carbonés, notamment combustibles, ou d'autres minéraux et de 20 à 5 % en poids d'un système de liant formé d'au moins une mélasse et d'au moins un sel organique ou inorganique d'ammonium en tant que catalyseur de la mélasse, destiné à rendre le liant insoluble dans l'eau.

8. Produit aggloméré selon la revendication 7, caractérisé en ce qu'il comprend 80 à 95 % de combustible et de 20 à 5 % en poids d'un système de liant comprenant au moins une mélasse et d'au moins un catalyseur de la mélasse.

9. Produit aggloméré selon la revendication 8, caractérise en ce que le système de liant comprend de 40 à 90 % de mélasse et 60 à 10 % de lignosulfonate d'ammonium.

10. Produit aggloméré selon la revendication 8, caractérisé en ce que le système de liant comprend de 0,5 à 30 % en poids de nitrate d'ammonium.

## Claims

1. Method for manufacturing agglomerates by compression and heating to a temperature of between 100 and 300°C, of a mixture comprising fines, powders, granules, based upon combustible carbonaceous materials or based upon ores, and a binder, characterized in that the binder is a system comprising at least one molasses and at least one catalytic agent for the molasses chosen from among the organic or inorganic salts of ammonium and intended for making the binder insoluble in water.

2. Method according to Claim 1, characterized in that the catalytic agent for the molasses is chosen from among at least one acetate, one carbonate, one chloride, one nitrate, one sulphate, one phosphate and one ammonium lignosulphate.

3. Method according to Claim 2, characterized in that the catalytic agent for the molasses is chosen from among an ammonium lignosulphate and an ammonium nitrate.

4. Method according to one of Claims 1 to 3, characterized in that the binder system is used in a proportion of 5 to 20% by weight of the agglomerate.

5. Method according to one of Claims 1 to 4, characterized in that the agglomerates are subjected, after baking, to a waterproofing treatment.

6. Application of the method according to one of Claims 1 to 5 to the production of combustible agglomerates by compression and heating of a mixture of fines, powders or granules of coal, anthracite, coke and a binder.

7. Agglomerated product, notably briquettes, balls, produced by the method according to one of Claims 1 to 5, characterized in that it comprises from 80 to 95% by weight of fines, powders, granules, based upon carbonaceous materials, notably fuels, or upon other minerals, and from 20 to 5% by weight of a binder system formed of at least one molasses and at least one organic or inorganic salt of ammonium as catalyst for the molasses, intended for making the binder insoluble in water.

8. Agglomerated product according to Claim 7, characterized in that it comprises from 80 to 95% fuel and from 20 to 5% by weight of a binder system comprising at least one molasses and at least one catalyst for the molasses.

9. Agglomerated product according to Claim 8, characterized in that the binder system comprises from 40 to 90% of molasses and from 60 to 10% of ammonium lignosulphate.

10. Agglomerated product according to Claim 8, characterized in that the binder system comprises from 0.5 to 30% by weight of ammonium nitrate.

## Patentansprüche

1. Verfahren zur Herstellung von Preßlingen durch Pressen und Erhitzen eines Gemischs auf 100 bis 300 °C, das Feingut, Pulver und Körnchen auf der Grundlage von brennbaren kohlenstoffhaltigen Stoffen oder auf der Grundlage von Erzen und ein Bindemittel umfaßt, **dadurch gekennzeichnet, daß** das Bindemittel ein System ist, das wenigstens eine Melasse und wenigstens einen Katalysator der Melasse enthält, der aus den organischen oder anorganischen Ammoniumsalzen ausgewählt und vorgesehen ist, das Bindemittel wasserunlöslich zu machen.

2. Verfahren nach Anspruch 1, **dadurch gekennzeichnet, daß** der Katalysator der Melasse aus wenigstens einem Ammonium-acetat, -carbonat, -chlorid, -nitrat, -sulfat, - phosphat und -ligninsulfonat ausgewählt ist.

3. Verfahren nach Anspruch 2, **dadurch gekennzeichnet, daß** der Katalysator der Melasse aus Ammoniumligninsulfonat und Ammoniumnitrat ausgewählt ist.

4. Verfahren nach einem der Ansprüche 1 bis 3, **dadurch gekennzeichnet, daß** das Bindemittelsystem in einem Anteil von 5 bis 20 Gew.% des Preßlings verwendet wird.

5. Verfahren nach einem der Ansprüche 1 bis 4, **dadurch gekennzeichnet, daß** die Preßlinge nach dem Aushärten einer wasserabweisenden Imprägnierung unterzogen werden.

6. Anwendung des Verfahrens nach einem der Ansprüche 1 bis 5 zur Herstellung brennbarer Preßlinge durch Pressen und Er-hitzen eines Gemischs von Feingut, Pulvern oder Körnchen aus Kohle, Anthrazit und Koks und von einem Bindemittel.

7. Gebundenes Erzeugnis, insbesondere Briketts und Pellets, die durch das Verfahren nach einem der Ansprüche 1 bis 5 hergestellt sind, **dadurch gekennzeichnet, daß** es 80 bis 95 Gew.% Feingut, Pulver und Körnchen auf der Grundlage von insbesondere brennbaren kohlenstoffhaltigen Stoffen oder von anderen Mineralien und 20 bis 5 Gew.% eines Bindemit-telsystems enthält, das aus wenigstens einer Melasse und wenigstens einem organischen oder anorganischen Ammonium-salz als Katalysator der Melasse besteht, welcher vorgesehen ist, das Bindemittel wasserunlöslich zu machen.

8. Gebundenes Erzeugnis nach Anspruch 7, **dadurch gekennzei-chnet, daß** es 80 bis 95 % Brennstoff und 20 bis 5 Gew.% eines Bindemittelsystems umfaßt, das wenigstens eine Me-lasse und wenigstens einen Katalysator der Melasse enthält.

9. Gebundenes Erzeugnis nach Anspruch 8, **dadurch gekennzei-chnet, daß** das Bindemittelsystem 40 bis 90 % Melasse und 60 bis 10 % Ammoniumligninsulfonat enthält.

10. Gebundenes Erzeugnis nach Anspruch 8, **dadurch gekennzei-chnet, daß** das Bindemittelsystem 0,5 bis 30 Gew.% Ammonium-nitrat enthält.
